# EUROPÄISCHE PATENTSCHRIFT

(11) **EP 0 080 144 B1**
(45) Veröffentlichungstag und Bekanntmachung des Hinweises auf die Patenterteilung: **05.03.1986**
(21) Anmeldenummer: 82110535.0
(22) Anmeldetag: 15.11.1982
(51) Int. Cl.: D04H 1/62

(54) **Verfahren zur Verfestigung eines Vlieses**
Process for fleece strengthening
Procédé de consolidation d'une nappe

(30) Priorität: 20.11.1981 JP 187495/81
(43) Veröffentlichungstag der Anmeldung: 01.06.1983
(73) Patentinhaber: Firma Carl Freudenberg, 69469 Weinheim (DE)
(72) Erfinder: Miyazaki, Tadashi, Sashima-gun Ibaragi-ken (JP)
(74) Vertreter: Weissenfeld-Richters, Helga, Dr.

## Beschreibung

Die Erfindung betrifft ein Verfahren zur Verfestigung eines Vlieses, bei dem ein musterartig verteiltes, vernetzbares Bindemittel auf die Oberfläche aufgebracht, vernetzt und verfestigt wird, wobei das Bindemittel unter Anwendung von Druck und Wärme vorübergehend verflüssigt und in das Vlies eingepreßt wird.

Ein solches Verfahren ist aus der GB-PS 1 539 810 bekannt. Das Vlies wird dabei durch Aufstreuen von separierten Fasern auf eine sich vorwärts bewegende Unterlage gebildet, wobei gleichzeitig mit den Fasern Partikel eines Bindemittels in die so gebildete Schicht eingebracht werden. Die Partikel werden durch eine Erwärmung der Schicht verflüssigt, und diese wird nach einer anschließenden Pressung einer elektronischen Strahlbehandlung unterworfen, um eine Vernetzung des Bindemittels zu erzielen. Die erhaltene Festigkeit des so gebildeten Vliesstoffes ist wenig befriedigend.

Es sind auch Verfahren bekannt, bei denen das Bindemittel in einer Trägerflüssigkeit suspendiert und in dieser Form auf das Vlies aufgebracht wird. Das Entfernen der Trägerflüssigkeit und die Vernetzung des Bindemittels werden dabei gleichzeitig im Zuge einer Erwärmung vorgenommen, wobei allerdings eine Bindemittelmigration, d. h. eine relative Bindemittelverarmung in bestimmten Querschnittsbereichen des Vlieses in Kauf genommen werden muß. Die Fasern des Vlieses haften in diesen Bereichen weniger fest aneinander, was gleichbedeutend damit ist, daß der an sich erreichbare Verfestigungsgrad nur in einem unzureichenden Maße realisiert wird.

Die Vorgehensweise bei der Herstellung punktverfestigter Vliese ist entsprechend. Verwendet wir in diesem Falle eine ein vernetzbares Bindemittel enthaltende Druckpaste und diese wird in winzigen, eng benachbarten Flächenbereichen auf das Faservlies aufgedruckt und gegebenenfalls bis zu einem gewissen Grade eingepreßt.

Durch abschließende Trocknung wird danach die Trägerflüssigkeit entfernt und gleichzeitig das Bindemittel während seiner Verfestigung vernetzt. Eine gleichmäßige Bindemittelverteilung, bezogen auf den Querschnitt des Faservlieses, ist auch hierbei nicht erzielbar, weil die während der Trocknung von der Oberfläche verdampfende Trägerflüssigkeit Restflüssigkeit aus dem Inneren der Faserstruktur in Richtung der Oberflächen saugt und damit zugleich einen Anteil des ursprünglich im Inneren enthaltenen Bindemittelvolumens. Im Inneren und gegebenenfalls auf der Rückseite des Faservlieses sind aus diesem Grunde die Fasern nicht genügend fest aneinander gebunden, was neben Delaminierungserscheinungen zu schlechten Pillingwerten der Rückseite führen kann.

Die vorstehend angesprochene Problematik tritt mit zunehmender Dicke des Faservlieses zunehmend störend in Erscheinung, und man hat deshalb bereits vorgeschlagen, die Auftragsmenge unter Verringerung der Bindemittelkonzentration zu vergrößern, und gegebenenfalls das zu behandelnde Faservlies sowohl von der Rück- als auch von der Vorderseite ausgehend zu bedrucken. Dabei hat sich jedoch gezeigt, daß die Methoden nachteilig sind in bezug auf die Geschmeidigkeit des Vlieses oder in bezug auf eine praxisnahe Realisierung. Außerdem wurde eine nennenswerte Verbesserung der erzielten Festigkeitswerte tatsächlich nicht erzielt.

Der Erfindung liegt die Aufgabe zugrunde, ein einfach zu realisierendes Verfahren, vorzugsweise zur Punktverfestigung eines Vlieses zu entwickeln, das eine gleichmäßige Verklebung aller über den Querschnitt verteilten Fasern mittels eines vernetzten Bindemittels ermöglicht und damit die Erzielung einer optimalen Festigkeit.

Diese Aufgabe wird erfindungsgemäß dadurch gelöst, daß das Bindemittel wärmevernetzbar ist und in einer Trägerflüssigkeit verteilt auf das Vlies aufgebracht wird, daß die Trägerflüssigkeit durch Wärme aus dem Vlies entfernt wird, bevor die Verflüssigung des Bindemittels erfolgt und daß Druck und Wärme bis zur räumlichen Festlegung der benetzten Fasern in der sich durch die Vernetzung des Bindemittels bildende Matrix aufrechterhalten werden.

Durch die Einbringung des Bindemittels in einer Trägerflüssigkeit gelingt es zunächst, das Bindemittel relativ gleichmäßig über den Querschnitt des behandelten Vlieses zu verteilen. Die Trägerflüssigkeit wird anschließend bei Temperaturen entfernt, bei denen eine Verflüssigung und damit Vernetzung des Bindemittels noch nicht eintritt, d. h. auf schonende Weise. Die Gleichmäßigkeit der Bindemittelverteilung störende Umlagerungen werden dadurch trotz starker Senkung des effektiven Feuchtigkeitsgehaltes vermieden. Die zurückbleibenden Bindemittelbestandteile lagern sich hierdurch gleichmäßig auf den Fasern ab und bewirken deren gleichmäßige Verklebung während der anschließenden Erwärmung. Sowohl die Verflüssigung als auch die Verfestigung des Bindemittels treten während der hierzu erforderlichen Vernetzungsreaktionen ziemlich spontan ein, was ein kontinuierliches Arbeiten auf einer Kalanderanlage ermöglicht. Zwar ist die Vernetzungsreaktion bei Überführung des Bindemittels aus der flüssigen in die feste Phase noch nicht vollständig abgeschlossen, die mechanische Widerstandsfähigkeit der gebildeten Matrix ist aber ausreichend groß, um einer nachträglichen Lageänderung der eingebundenen Fasern auch bei nachlassender Andrückkraft erfolgreich entgegenzuwirken.

Die abschließende Vernetzung des Bindemittels kann deshalb drucklos erfolgen, beispielsweise durch eine Erwärmung im Zuge der Hindurchleitung des Vlieses durch eine Temperkammer.

Das vernetzbare Bindemittel wird bevorzugt punktweise auf das zu verfestigende Faservlies aufgebracht, d. h. in Form von winzigen, eng benachbarten Fläch_{G}-iibereichen, die gegebenenfalls einander auch berühren können oder die gegebenenfalls auch ineinander übergehen können. In diesen Bereichen sind die Fasern, bezogen auf den Querschnitt, vollkommen gleichartig verklebt, und sie liegen in den Zwischenzonen mehr oder weniger lose aufeinander auf.

Die beschriebene Bindungstechnologie führt dazu, daß das Faservlies in den bindemittelenthaltenden Bereichen dünn und stark verdichtet, in den Zwischenbereichen hingegen bauschig und voluminös ist entsprechend ursprünglicher Dicke und Eigenschaften des eingesetzten Faservlieses. Die Zwischenbereiche können bei entsprechend feiner Ausbildung und entsprechend feiner gegenseitiger Zuordnung der bindemittelenthaltenden Bereiche den Gesamteindruck des fertigen Vlieses bestimmen und diesem einen außerordentlich weichen Griff verleihen.

Mit der vorgeschlagenen Verfestigungsmethode können Faservliese aus natürlichen und/oder synthetischen Fasern behandelt werden. Besonders geeignet sind Polyester-, Polyamid-und/oder Baumwollfasern und dgl. Synthetische Fasern werden wegen ihres höheren Verschleißwiderstandes, ihrer Kräuselung und ihrer Elastizität im allgemeinen bevorzugt.

Die Fasern werden unter Anwendung bekannter Methoden flächenhaft ausgebreitet, wobei in allen Bereichen eine gleichmäßige Faserdichte und Verteilung angestrebt wird. Das Ziel läßt sich besonders gut erreichen durch Anwendung einer Krempel- einer Luftlege- bzw. einer Direktspinnvorrichtung. Das Flächengebilde kann unmittelbar nach der Ablage vorverfestigt und verdichtet werden, beispielsweise durch einen Nadelungsvorgang und/oder durch Hindurchleiten durch ein Paar erhitzter Walzen.

Unter den bevorzugten vernetzbaren Bindemitteln sind selbstvernetzende Acrylester, selbstvernetzende Äthylen-Vinyl-Acetat-Copolymere und selbstvernetzende synthetische Gummisorten wie beispielsweise SBR und NBR zu verstehen.

Natürlich können auch Bindemittel verwendet werden, die zur Vernetzung eines Vernetzungsmittels bedürfen. Um ein vernetzbares Bindemittel partiell aufzubringen, wird im allgemeinen eine Paste aus einer Emulsion oder dgl. direkt auf das Faservlies aufgebracht, beispielsweise unter Zuhilfenahme einer Rotationssiebdruckschablone oder einer Rakeleinrichtung.

Vorzugsweise wird im Anschluß daran das bedruckte Faservlies in einem Trockner getrocknet, und zwar nach Möglichkeit nicht länger als 5 Minuten bei einer Temperatur von maximal 80 °C, um die enthaltene Feuchtigkeit unter Vermeidung von Vernetzungsreaktionen des Bindemittels zu entfernen.

Das mit dem Bindemittel versehene Faservlies wird anschließend der Einwirkung von Hitze und Druck ausgesetzt, um das sich vorübergehend verflüssigende Bindemittel gleichmäßig über den Querschnitt des Faservlieses zu verteilen und zu vernetzen und zu verfestigen. Die hierzu erforderlichen Temperaturen liegen bei Verwendung eines Kalanders mit einer Stahl- und einer Baumwollwalze zwischen 150 und 250 °C bei einem Liniendruck von maximal 50 kg/cm. Die bindemittelenthaltenden Teile des Faservlieses werden hierdurch so verdichtet, daß sie von dem zunächst nur partiell auf der Oberfläche des Faservlieses angeordneten, sich vorübergehend verflüssigenden Bindemittel bis zur Rückseite vollständig durchtränkt werden. Sie werden in dieser Form fixiert und bilden anschließend dünne und hochgradig verdichtete Flächenbereiche.

Der während der Kalanderbehandlung eingeleitete Vernetzungsvorgang wird durch eine nachfolgende Wärmebehandlung abgeschlossen, wodurch die durch die Einbringung des Bindemittels angestrebten Eigenschaften des Flächengebildes eine anhaltende Verbesserung erfahren, insbesondere eine Verbesserung der Wasch- und Reinigungsbeständigkeit bei guter Weichheit und Flexibilität.

Werden demgegenüber bei einem partiell aufgebrachten Bindemittel die Kalanderbedingungen derart scharf eingestellt, daß es bereits zu einem vollständigen Abschluß der Vernetzungsreaktion während des Kalandervorganges kommt, dann weist der entstehende Wliesstoff als Ganzes eine wesentlich höhere Faserdichte und einen harten Griff auf.

Bei einem nach der vorgeschlagenen Methode partiell verfestigten Vliesstoff weisen die ungebundenen Bereiche nahezu ihre ursprüngliche Dichte auf, und sie werden sicher gehalten in partiell verdichteten, dünnen und gebundenen Bereichen mit relativ verminderter Dicke. Die nicht gebundenen Flächenbereiche weisen dadurch einen sehr geringen Biegewiderstand auf, und sie verleihen dem verfestigten Vliesstoff einen weichen, textilartigen Griff. Da die gebundenen Teilbereiche reliefartig hinter die die Oberfläche im wesentlichen bestimmenden, ungebundenen Bereiche zurückspringen, neigt ein solcher Vliesstoff bei einer abrasiven Belastung der Oberfläche nicht zu Auflösungserscheinungen und zeigt sich besonders beständig bei Wasch- und Reinigungsvorgängen.

Durch die gute Einbindung der ungebundenen Teilbereiche in die gebundenen Teilbereiche weist der Vliesstoff eine gute Eigenfestigkeit auf, die es bei entsprechend feiner Ausbildung und gegenseitiger Zuordnung der gebundenen Bereiche ermöglicht, der Oberfläche ein florartig homogenes Aussehen und einen weichen Griff zu verleihen.

### Beispiel 1

Auf einer Krempelanlage wird aus Polyesterfasern mit einem Titer von 1 Denier und einer Stapellänge von 38 mm ein Faservlies erzeugt, das bei einer gleichmäßig ungeordneten Faserstruktur ein Flächengewicht von 30 g/m² aufweist. Das Faservlies wird anschließend verdichtet und vorverfestigt durch Hindurchleiten durch einen Stahlkalander, dessen Walzen bei einer Temperatur von 150 °C einen gegenseitigen Abstand von 0,05 mm haben. Die Stahlwalzen üben dabei eine Kraft von 30 kg/cm auf den Faservliesstoff aus. Dieser ist anschließend eigenfest, jedoch nur in dem Maße, daß ein zerstörungsfreies Herauslösen einzelner Fasern ohne weiteres möglich ist, beispielsweise unter Einwirkung äußerer Kräfte.

Auf das Faservlies wird anschließend unter Verwendung einer Rotations-Siebdruckschablone eine Bindemittelpaste in einen Abstand aufweisenden Teilbereichen aufgebracht. Die Bindemittelpaste besteht aus einer selbstvernetzenden Acrylesteremulsion und sie hat bei einer 40 %i-gen Konzentration eine Viskosität von 15000 cps.

Die Rotations-Siebdruckschablone zum Aufbringen der Bindemittelpaste hat ein zickzackförmiges, rechtwinkeliges Muster, wobei jedes Rechteck 0,9 x 0,6 mm groß ist. Die Bindemittelplaste überdeckt nach dem Druckvorgang 15 % der Gesamtfläche des bedruckten Flächengebildes. Sie enthält je Quadratmeter 13 g reines Bindemittel.

Das Faservlies mit der darauf aufgedruckten Bindemittelpaste wird in einen Trockner überführt und bei einer Temperatur von 80 °C etwa 5 Minuten lang getrocknet, wobei der Bindemittelemulsion unter Vermeidung einer Vernetzungsreaktion die enthaltene Feuchtigkeit entzogen wird.

Anschließend wird das Faservlies in einen Kalander überführt, der eine Stahl- und eine Baumwollwalze aufweist. Diese sind auf eine Temperatur von 190 °C erwärmt und liegen mit einer Kraft von 30 kp/cm an dem Faservliesstoff an, wobei das zunächst auf der Oberfläche befindliche, vernetzbare Bindemittel vorübergehend verflüssigt und in das Innere des Faservlieses hineingepreßt wird. Das Bindemittel durchdringt das Faservlies in einer dem ursprünglichen Druckmuster entsprechenden Verteilung vollständig bis zur Rückseite, und es wird in dieser Form und Verteilung vernetzt und verfestigt. Der Vernetzungsvorgang wird durch eine abschließende Wärmebehandlung bei 150 °C während einer Zeitdauer von 5 Minuten abgeschlossen.

Die Fasern in den nicht gebundenen Flächenbereichen kehren nach einer kurzen Zeitspanne in ihre ursprüngliche Gestalt zurück. Der fertige Vliesstoff weist dadurch seine ursprüngliche Dicke wieder auf, und zeichnet sich durch eine gute Geschmeidigkeit, eine feste Bindung, eine hohe Waschbeständigkeit und eine gute Reinigungsbeständigkeit aus.

### Beispiel 2

Auf ein 70 g/m² Faservlies aus Polyesterfasern einer Dicke von 1,5 Denier und einer Schnittlange von 51 mm wurde partiell ein Bindemittel aus selbstvernetzender Acrylesteremulsion aufgebracht, wie in Beispiel 1 beschrieben. Das Bindemittel hatte eine 49 %ige Konzentration und eine Viskosität von 15 000 cps.

Die zum Aufbringen der Bindemittelemulsion verwendete Rotations-Siebdruckschablone hatte ein rechtwinkeliges Zickzackmuster, bei dem jedes Rechteck eine Größe von 2,5 x 0,4 mm hatte. Die mit Bindemittelemulsion bedruckten Flächenbereiche überdeckten anschließend 15 % der Gesamtfläche. Sie enthielten 30 g je Quadratmeter reines Bindemittel.

Zur Entfernung der in der Bindemittelemulsion enthaltenden Feuchtigkeit wurde das Faservlies anschließend bei den Bedingungen des Beispiels 1 der Trocknung unterworfen und anschließend in den gleichen Kalander überführt. Die Kalanderbedingungen waren dabei durch eine Temperatur von 190 °C und einen Liniendruck von 40 kp/cm gekennzeichnet.

Anschließend wurde eine 10-minütige Hitzebehandlung bei 150 °C vorgenommen. Als Ergebnis wurde ein hochgeschmeidiges Vlies erhalten mit sehr präzise strukturierter Unebenheit zwischen den gebundenen und den nicht gebundenen Teilen. Danach wurde das Vlies mit Schmirgelpapier der 240er Körnung aufgerauht. Das Ergebnis war ein Produkt mit gut gemustertem Flor, feinem Aussehen und gutem Griff.

### Beispiel 3

Auf ein lösbares Silikon-Förderband wurde ein Bindmittelpastenaufdruck aus selbstvernetzender Acrylesteremulsion aufgebracht. Die Konzentration und Viskosität des Bindemediums, das Siebmuster, die Bindefläche und das Trockengewicht des Bindemediums entsprachen den Angaben aus Beispiel 2. Die Feuchtigkeit aus dem Bindepastenaufdruck wurde vollständig entfernt durch Verwendung eines Trockners mit einer Temperatur von 80 °C, wobei sorgfältig darauf geachtet wurde, daß Vernetzungsreaktionen unterblieben. Auf die Oberseite wurde anschließend ein Faservlies mit einem Flächengewicht von 70 g/m² aufgebracht. Das Faservlies bestand aus Rayon-Stapelfasern eines Titers von 1,5 Denier und einer Schnittlänge von 51 mm. Beide Flächengebilde wurden anschließend gemeinsam in einen Kalander überführt und bei 100 °C der Einwirkung eines Liniendruckes von 3 kp/cm ausgesetzt. Das Bindemittel wurde hierdurch in einer der Form des Siebmusters entsprechenden Verteilung auf das Faservlies übertragen, beide Flächengebilde wurden voneinander getrennt, und das mit dem Bindemittelaufdruck versehene Faservlies wurde unter den Bedingungen des Beispiels 2 einer Kalanderbehandlung und einer abschließenden Wärmebehandlung bei 150 °C unterworfen.

Als Ergebnis wurde ein festgebundenes Vlies erhalten. Dieses zeichnete sich durch eine besonders gute Wasseraufnahmefähigkeit und eine große Beständigkeit gegenüber Abrieb aus, was es besonders geeignet macht als Wischtuch für Reinigungszwecke.

## Patentansprüche

1. Verfahren zur Verfestigung eines Vlieses, bei dem ein musterartig verteiltes, vernetzbares Bindemittel auf die Oberfläche aufgebracht, vernetzt und verfestigt wird, wobei das Bindemittel unter Anwendung von Druck und Wärme vorübergehend verflüssigt und in das Vlies eingepreßt wird, dadurch gekennzeichnet, daß das Bindemittel wärmevernetzbar ist und in einer Trägerflüssigkeit verteilt auf das Vlies aufgebracht wird, daß die Trägerflüssigkeit durch Wärme aus dem Vlies entfernt wird, bevor die Verflüssigung des Bindemittels erfolgt und daß Druck und Wärme bis zur räumlichen Festlegung der benetzten Fasern in der sich durch die Vernetzung des Bindemittels bildenden Matrix aufrechterhalten werden.

2. Verfahren nach Anspruch 1, dadurch gekennzeichnet, daß die Vernetzung des Bindemittels durch eine gegebenenfalls drucklos vorgenommene, nachträgliche Erwärmung abgeschlossen wird.

## Claims

1. A process for consolidating a web, in which a crosslinkable binder distributed in a pattern is applied to the surface, crosslinked and consolidated, the binder being transiently liquefied by the use of pressure and heat and being pressed into the web, characterised in that the binder is heat-crosslinkable and is applied as a dispersion in a carrier liquid onto the web, the carrier liquid is removed from the web by heat before the binder is liquefied, and pressure and heat are maintained until the wetted fibres are spatially fixed in the matrix formed by the crosslinking of the binder.

2. A process according to claim 1, characterised in that the crosslinking of the binder is completed by subsequent heating, which is optionally carried out without applied pressure.

## Revendications

1. Procédé de consolidation d'une nappe, procédé dans lequel on applique, sur la surface, un agent liant réticulable et réparti sous forme d'un dessin, pour le soumettre ensuite à une réticulation et à une solidification, cet agent liant étant provisoirement liquéfié avec application de pression et de chaleur, puis pressé dans la nappe, caractérisé en ce que l'agent liant est réticulable à chaud et est appliqué sur la nappe en étant réparti dans un liquide support, lequel est éliminé de la nappe par la chaleur avant que la liquéfaction de l'agent liant n'ait lieu, la pression et la chaleur étant maintenues jusqu'à la fixation spatiale des fibres imprégnées dans la matrice se formant par la réticulation de l'agent liant.

2. Procédé selon la revendication 1, caractérisé en ce que la réticulation de l'agent liant est achevée par un chauffage ultérieur éventuellement effectué sans pression.
